# EUROPÄISCHE PATENTSCHRIFT

(11) **EP 0 025 775 B1**
(45) Veröffentlichungstag und Bekanntmachung des Hinweises auf die Patenterteilung: **29.05.1985**
(21) Anmeldenummer: 80810289.1
(22) Anmeldetag: 12.09.1980
(51) Int. Cl.: G03C 7/30, G03C 7/32

(54) **Verfahren zur Herstellung eines monochromatischen Farbbilds und dazu geeignetes photographisches Material**
Process for the production of a monochromatic colour image, and photographic material suited therefor
Procédé pour la production d'une image en couleurs monochromatique, et matériau photographique pour ce procédé

(30) Priorität: 18.09.1979 GB 7932291
(43) Veröffentlichungstag der Anmeldung: 25.03.1981
(73) Patentinhaber: CIBA-GEIGY AG, 4002 Basel (CH)
(72) Erfinder: Scott, John Gabriel Valentine, Maldon Essex (GB); Harvey, Anthony Keith, Stisted, Nr. Braintree Essex (GB)

## Beschreibung

Die vorliegende Erfindung betrifft die Herstellung monochromatischer Farbbilder unter Verwendung von photographischem Silberhalogenidmaterial.

Bei der normalen Farbphotographie werden üblicherweise drei Farbbilder durch bildweise Belichtung und Farbentwicklung von farbphotographischem Material erzeugt, wobei in jeweils mindestens einer Schicht ein blaugrünes, ein gelbes bzw. ein purpurnes Bild vorhanden sind. Werden diese Bilder zusammen im Farb-Tripack betrachtet, so ergeben sie je nach dem verwendeten farbphotographischen Material entweder eine positive oder eine negative Farbwiedergabe der Vorlage, wobei man letztere zur Herstellung einer positiven Farbwiedergabe der Vorlage verwenden kann. Es ist jedoch auch farbphotographisches Material bekannt, welches nach der Farbentwicklung eine monochromatische Wiedergabe der Vorlage ergibt, d. h. ein einziges, einem Silberbild ähnliches Farbbild der Vorlage anstelle des in farbphotographischem Material erzeugten, aus drei Farben zusammengesetzten Farbbildes.

Die Bildung eines monochromatischen Farbbilds anstelle eines Silberbilds dient zur Herstellung eines fast kornfreien Bilds, das für Vergrößerungszwecke verwendbar ist. Dabei ergibt sich der weitere Vorteil, daß das gesamte, im belichteten Silberhalogenidmaterial vorhandene Silber zurückgewonnen werden kann, da das verarbeitete Material kein Silber enthält.

Photographisches Material, das ein monochromatisches Bild liefert, wurde im Jahre 1938 in den britischen Patentschriften 490 517 und 492 518 beschrieben. In diesen beiden Patentschriften bestand die Erfindung in der Erzeugung von schwarzen oder zumindest dunkelgrauen, monochromatischen, für Vergrößerungszwecke verwendbaren Farbbildern. Normales photographisches Silberhalogenidvergrößerungspapier ist jedoch nur für blaugrünes Licht empfindlich, so daß man es in einer Dunkelkammer mit gelber Beleuchtung verwenden kann. Bei für Vergrößerungszwecke zu verwendendem monochromatischen Material ist es also nur erforderlich, daß ein gelborangefarbiges Bild erzeugt wird, da dieses blaugrünes Licht absorbiert. Trotzdem ist es häufig wünschenswert, zusammen mit dem gelborangefarbigen Bild ein weiteres Farbbild zu erzeugen, um so ein Bild zu erhalten, das für den Benutzer besser sichtbar und zur Bildkomposition und Scharfeinstellung unter Dunkelkammerbedingungen brauchbar ist. Zur Unterscheidung von einem mit farbphotographischem Material hergestellten, aus drei Farben zusammengesetzten Bild wird ein solches aus zwei oder mehr Farbstoffen in derselben Schicht gebildetes, zusammengesetztes Bild in dieser Patentschrift als monochromatisches Bild bezeichnet.

Feinkörnige Schwarzweißbilder können z. B. auch mit dem in der deutschen Offenlegungsschrift 2 038 199 beschriebenen photographischen Material hergestellt werden. Dieses Material enthält in den Silberhalogenidemulsionsschichten einen Gelbkuppler gegebenenfalls in Kombination mit einem Magenta- und/oder Cyankuppler.

Trotz der auf der Hand liegenden Vorzüge der Verwendung eines praktisch kornfreien monochromatischen Farbbilds zur Herstellung von Vergrößerungen sowie des damit verbundenen Vorteils einer vollständigen Silberrückgewinnung wurde das Verfahren kaum gewerblich angewandt. Der Grund liegt vermutlich darin, daß die Farbentwicklung aktiver ist als die normale Silberhalogenidentwicklung und zu einem unerwünscht hohen Grad von Schleierbildung im monochromatischen Bildmaterials führt. Damit ist eine Verminderung des Kontrastes verbunden.

Die Aufgabe der vorliegenden Erfindung besteht nun darin, Farbkuppler enthaltendes, photographisches Silberhalogenidmaterial bereit zu stellen, das nach Farbentwicklung und Bleichung des Silberbilds ein monochromatisches Farbbild liefert, bei dessen Verwendung jedoch die Auswirkung der hohen Aktivität der Farbentwicklung auf ein Mindestmaß reduziert wird.

Gegenstand der vorliegenden Erfindung ist daher photographisches Silberhalogenidmaterial, das in einer Silberhalogenidemulsionsschicht einen Gelbkuppler und gegebenenfalls einen Blaugrünkuppler enthält, zur Herstellung eines monochromatischen Farbbilds nach einem Chromogenverfahren, dadurch gekennzeichnet, daß das Material in mindestens einer Silberhalogenidemulsionsschicht einen Farbkuppler, der mit oxydiertem Farbentwickler vom Typ eines primären aromatischen Amins unter Bildung eines gelblichen Farbstoffs, der Licht im Bereich von 350 bis 560 nm absorbiert, kuppelt, einen reaktionsfähigeren (wie weiter unten definiert) Kuppler, der mit oxydiertem Farbentwickler vom Typ eines primären Amins unter Bildung eines Farbstoffs reagiert, dessen Absorption vorwiegend oberhalb 560 nm liegt, sowie gegebenenfalls weitere Farbkuppler enthält, wobei das Verhältnis des einen gelblichen Farbstoff erzeugenden Kupplers zum reaktionsfähigeren Kuppler, in Gewichtsteilen ausgedrückt, 10 : 0,1 bis 10 : 2,0 beträgt.

Gegenstand vorliegender Erfindung ist weiterhin ein Verfahren zur Erzeugung eines monochromatischen Farbbilds durch Verwendung des erfindungsgemäßen photographischen Materials.

Unter einem Farbstoff, dessen Absorption vorwiegend oberhalb 560 nm liegt, versteht man einen solchen, der zu mindestens 90 % oberhalb 560 nm absorbiert. Normalerweise wählt man einen reaktionsfähigen Kuppler, welcher einen Farbstoff erzeugt, bei dem die gesamte Absorption oberhalb 560 nm liegt, jedoch ist es zwecks Erhöhung der Bilddichte manchmal wünschenswert, daß ein gewisser Teil der Absorption unterhalb 560 nm erfolgt.

Der im folgenden verwendete Begriff »reaktionsfähiger Kuppler« bezeichnet einen Kuppler, der mit oxydiertem Farbenentwickler leichter kuppelt als die in derselben Schicht ebenfalls vorhandenen Gelbkuppler und dabei einen oberhalb 560 nm absorbierenden Farbstoff bildet. Ein Test, der die vergleichbaren Reaktionsfähigkeiten von Kupplerverbindungen erläutert, wird weiter unten beschrieben.

Als reaktionsfähigerer Kuppler wird ein aktiver Blaugrünkuppler besonders bevorzugt. Das Reaktionsprodukt aus einem Blaugrünkuppler und oxydiertem Farbentwickler ist ein Farbstoff, der im Bereich von 620 bis 690 nm, d. h. oberhalb 560 nm, absorbiert.

Da es beim photographischen Vergrößern für den Benutzer schwierig ist, einen Film mit nur einem gelben Bild scharf einzustellen, befinden sich vorzugsweise in der Silberhalogenidemulsionsschicht, die den einen gelblichen Farbstoff erzeugenden Kuppler und den reaktionsfähigeren Kuppler enthält, ein weiterer Kuppler bzw. ein Kupplergemisch, der bzw. das mit dem einen gelblichen Farbstoff erzeugenden Kuppler entweder ein grünes Bild oder, was besonders vorteilhaft ist, ein braunes Bild erzeugt. So kann zusätzlich ein Blaugrünkupplervorhanden sein, der entweder nicht reaktionsfähiger oderweniger reaktionsfähig ist als der einen gelblichen Farbstoff erzeugende Kuppler. Bei Vorhandensein eines solchen Blaugrünkupplers betragen die bevorzugten Verhältnisse der drei Kupplerverbindungen 10 Teile Kuppler, der einen gelblichen Farbstoff ergibt, 2 bis 4 Teile Blaugrünkuppler und 0,1 bis 2,0 Teile reaktionsfähigerer Kuppler. Dies ergibt ein grünes Endbild. Um ein braunes Endbild herzustellen, muß in der diese drei Kuppler enthaltenden Silberhalogenidemulsionsschicht außerdem ein Purpurkuppler vorliegen. Dieser Purpurkuppler soll entweder weniger reaktionsfähig oder nicht reaktionsfähiger sein als der Kuppler, der einen gelblichen Farbstoff erzeugt. Bei Vorhandensein eines solchen Purpurkupplers betragen die bevorzugten Verhältnisse der vier Kupplerverbindungen 10 Teile des einen gelblichen Farbstoff erzeugenden Kupplers, 2 bis 4 Teile Purpurkuppler, 2 bis 4 Teile Blaugrünkuppler und 0,1 bis 2,0 Teile reaktionsfähigerer Kuppler. Dabei wird als die reaktionsfähigere Kupplerverbindung ebenfalls ein Blaugrünkuppler besonders bevorzugt.

In einer bevorzugten Ausführungsform ist in der den gelblichen Farbstoff liefernden Kuppler, den Purpurkuppler, den Blaugrünkuppler und den reaktionsfähigeren Kuppler enthaltenden Schicht auch noch ein sogenannter DIR-Kuppler [Development Inhibitor-Releasing = einen Entwicklungsverzögerer freisetzend] vorhanden. Dies ist eine Kupplerverbindung, die mit dem oxydierten Farbentwickler unter Freisetzung einer entwicklungsverzögernden Verbindung (DI) reagiert. Vorzugsweise liegt als DIR-Kuppler ein Farbkuppler und besonders bevorzugt ein gelber DIR-Farbkuppler vor.

Beispiele für DIR-Farbkuppler finden sich in den britischen Patentschriften 980 507 und 1 250 318.

Vorzugsweise wird nur eine geringe Menge an DIR-Kuppler in der die anderen Farbkuppler und die reaktionsfähigere Kupplerverbindung enthaltenden Silberhalogenidemulsionsschicht eingearbeitet.

Bevorzugtes photographisches Silberhalogenidmaterial enthält somit in mindestens einer Silberhalogenidemulsionsschicht 10 Teile des den gelblichen Farbstoff liefernden Kupplers, 2 bis 4 Teile weniger reaktionsfähiger Blaugrünkuppler, 2 bis 4 Teile Purpurkuppler, 0,5 bis 1,5 Teile des aktiveren Blaugrünkupplers und 0,1 bis 1,0, oder vorzugsweise 0,1 bis 0,4 Teile eines gelben DIR-Farbkupplers.

Das bevorzugte photographische Silberhalogenidmaterial weist ein Gießgewicht von 4 bis 5 g/m² Silber und ein Gießgewicht von 1,0 bis 2,5 g/m² des den gelblichen Farbstoff liefernden Kupplers auf.

Gegenstand vorliegender Erfindung ist weiterhin ein Verfahren zur Herstellung eines monochromatischen Farbbilds, wobei man das photographische Silberhalogenidmaterial, das in mindestens einer Silberhalogenidemulsionsschicht einen den gelblichen Farbstoff liefernden Kuppler und eine geringe Menge eines wie oben definierten reaktionsfähigeren Kupplers enthält, bildweise belichtet, das belichtete Material mit einer ein primäres aromatisches Amin als Farbentwickler enthaltenden Farbentwicklungslösung farbentwickelt und das so entstandene Silberbild zu einem monochromatischen Farbbild bleicht. Vorzugsweise ist dabei der Farbentwickler ein para-Phenylendiamin-Entwickler.

Bei diesem Verfahren bilden sich an den wenig oder nicht belichteten Stellen nur geringe Mengen an oxydiertem Entwickler. Dies ist größtenteils der Schleierbildung zuzuschreiben, d. h. diese latenten Bildstellen sind nicht durch bildweise Belichtung, sondern durch andere Faktoren hervorgerufen worden. An solchen Stellen konkurrieren die Farbkuppler um den jeweils gebildeten oxydierten Entwickler. Der reaktionsfähigere Farbkuppler wird mit dem größeren Teil des Farbentwicklers reagieren. Verwendet man also das bevorzugte photographische Material in diesem Verfahren, d. h. wird als reaktionsfähigerer Kuppler ein Blaugrünkuppler eingesetzt, so färbt sich der Schleierbereich blaugrün. Da blaugrün jedoch kein blaues Licht absorbiert, ist dieser Bereich für das zur Herstellung von Kopien eines nach dem erfindungsgemäßen Verfahren produzierten Negativs verwendete Kopierpapier »nicht sichtbar«. Die Einarbeitung von zu viel aktivem Blaugrünkuppler in die Silberhalogenidemulsionsschicht des photographischen Materials führt jedoch zu einem untragbarem Empfindlichkeitsverlust, da er an den Stellen, wo das gelbe Bild entstehen soll, mit dem einen gelblichen Farbstoff erzeugenden Kuppler konkurriert.

Wie oben angegeben, ist es jedoch vorteilhaft, wenn in der Silberhalogenidemulsionsschicht eine im Vergleich zur Menge des einen gelblichen Farbstoffs erzeugenden Kupplers geringere Menge eines weniger reaktionsfähigen Blaugrünkupplers und eines Purpurkupplers vorhanden ist. Diese Kuppler konkurrieren mit dem einen gelblichen Farbstoff erzeugenden Kuppler und lassen an den bildweise belichteten Stellen ein braunes Farbbild entstehen.

Wie angegeben, »sieht« das photographische Silberhalogenidkopierpapier nur die blauabsorbierende Komponente (gelblicher Farbstoff) des braunen Bilds. Die rotabsorbierenden Komponenten (Blaugrünfarbstoff und Purpurfarbstoff) des braunen Bilds dienen der Erhöhung des visuellen Kontrasts des Farbbilds im Negativ, damit der Benutzer das Bild auf dem Kopierpapier leichter scharf einstellen kann.

Wie angegeben ist in der Silberhalogenidemulsionsschicht des photographischen Materials vorzugsweise noch eine geringe Menge eines DIR-Kupplers vorhanden. Beim erfindungsgemäßen Verfahren wird die Freisetzung der DI-Verbindung im Schleierbereich durch die Gegenwart des reaktionsfähigeren Kupplers stark verringert. An den Stellen höherer Belichtung wird jedoch die DI-Verbindung aus dem DIR-Kuppler freigesetzt. Dies führt zu einem kontrastreicheren Bild in den Bereichen niedriger Belichtung und zu einem erhöhten Randeffekt in Bereichen hoher Belichtung, wo maximale Kompensation für den durch Streuung verursachten Schärfeverlust erforderlich ist.

In dem nach dem erfindungsgemäßen Verfahren hergestellten Material leisten somit bei Verwendung des besonders bevorzugten erfindungsgemäßen Materials der einen gelblichen Farbstoff ergebende Kuppler, der Purpurkuppler und der gelbe DIR-Kuppler sämtlich einen Beitrag zur gelborangefarbigen Komponente des braunen Farbbilds, das für das Kopierpapier sichtbar ist, während sowohl der reaktionsfähigere als auch der weniger reaktionsfähige Blaugrünkuppler zur Blaugrünkomponente des braunen Farbbilds beitragen, wobei im Schleierbereich ein vorwiegend blaugrünes Farbbild entsteht.

In einer Ausführungsform des erfindungsgemäßen photographischen Materials enthält dieses zwei Silberhalogenidemulsionsschichten, welche beide einen den gelblichen Farbstoff erzeugenden Kuppler und einen reaktionsfähigeren Kuppler enthalten, wobei jedoch bei der Verarbeitung ein ähnliches monochromatisches Bild in beiden Silberhalogenidemulsionsschichten entsteht. Vorzugsweise enthält jede Silberhalogenidemulsionsschicht dasselbe Gemisch der fünf oben beschriebenen Farbkupplertypen. Besonders bevorzugt wird jedoch ein Silberhalogenid/Kupplerverhältnis, das in den beiden Schichten verschieden ist. Ebenfalls ist die photographische Empfindlichkeit der beiden Schichten unterschiedlich.

Dabei enthält die Oberschicht im Material eine hochempfindliche und die Unterschicht eine weniger empfindliche Silberhalogenidemulsion. Diese Kombination verleiht dem gesamten photographischen Material einen verbreiterten Empfindlichkeitsbereich, so daß sich Aufnahmegegenstände mit einem breiten Leuchtdichtebereich befriedigend wiedergeben lassen und ein guter Überbelichtungsspielraum erzielt wird. Das Silberhalogenid/Kupplerverhältnis in den beiden Schichten ist vorzugsweise unterschiedlich. In der hochempfindlichen Schicht ist das Verhältnis höher als in der weniger empfindlichen Schicht. Das hohe Verhältnis ergibt eine schwache Körnung in der hochempfindlichen Schicht, und das niedrige Verhältnis führt zu einer guten Tonwiedergabe in der weniger empfindlichen Schicht, wo die Körnung von geringerer Bedeutung ist.

Im erfindungsgemäßen photographischen Material ist (sind) vorzugsweise die (beiden) Silberhalogenidschicht(en) mit optischen Sensibilisierfarbstoffen optisch sensibilisiert, vorzugsweise panchromatisch sensibilisiert, d. h. die Empfindlichkeit reicht von 400 bis 700 nm, also über den gesamten sichtbaren Spektralbereich.

Der im photographischen Material verwendete, einen gelblichen Farbstoff erzeugende Kuppler ist vorzugsweise ein Pivaloylacetanilid- oder Benzoylacetanilid-Gelbkuppler.

Pivaloylacetanilid-Gelbkuppler sind beispielsweise in der britischen Patentschrift 1 078 338 beschrieben.

Benzoylacetanilid-Gelbkuppler sind beispielsweise in der US-Patentschrift 2 407 210 beschrieben.

Ein geeigneter Pivaloylacetanilid-Gelbkuppler entspricht der allgemeinen Formel worin R, ein Substituent, n 0, oder 2, R₂ Wasserstoff oder eine Abgangsgruppe (einschließlich einer DI-Gruppe), m eine ganze Zahl von 1 bis 5 und BAL eine Ballastgruppe ist, um den Kuppler in der Schicht, in der er eingegossen ist, substantiv zu machen.

Die Ballastgruppe ist z. B. ein 2,4-Dialkylphenoxyrest, wobei die Alkylgruppen mindestens je 5 Kohlenstoffatome aufweisen.

Vorzugweise ist n 1 und R, Niederalkyl oder Alkoxy mit je 1 bis 4 Kohlenstoffatomen oder Chlor oder Brom.

Ein besonders bevorzugter Rest R, ist Chlor.

Beispiele für geeignete Gelbkuppler der Formel (1) finden sich in den US-Patentschriften 3 265 506 und 3 384 657.

Ein geeigneter Benzoylacetanilid-Gelbkuppler entspricht der allgemeinen Formel worin R₁, n, R₂, m und BAL die oben angegebenen Bedeutungen haben.

Geeignete DIR-Kuppler entsprechen den allgemeinen Formeln und worin R₁, n, m und BAL die oben angegebenen Bedeutungen haben und R₂₂ eine DI-Verbindung, z. B. eine Alkylthiotriazol-, Mercapto-, Mercaptotetrazol- oder Benzotriazolgruppe darstellt. Beispiele für verwendbare, gegebenenfalls vorhandene DI-Verbindungen sind a) Alkylthiotriazole der allgemeinen Formel worin R₃ Alkyl mit 4 bis 8 Kohlenstoffatomen ist, wie z. B. Pentyl, Hexyl oder Heptyl, (wie in der britischen Patentschrift 1 520 880 beschrieben), b) Gruppen der allgemeinen Formel -S-R₄, worin R₄ Alkyl mit 4 bis 8, vorzugsweise 5 oder 6 Kohlenstoffatomen oder Aryl, z. B. Phenyl oder Naphthyl, ist (wie in der britischen Patentschrift 953 454 beschrieben), c) 1-Phenyl-5-mercaptotetrazol der Formel und d) 1,2,3-Benztriazolylgruppen der allgemeinen Formel worin R₁₂ wahlweise Substituenten darstellt und n 1 bis 3 ist. Verbindungen dieses Typs sind in der britischen Patentschrift 1 250 318 beschrieben.

Vorzugsweise ist R₁₂ Wasserstoff oder Alkyl mit 1 bis 4 Kohlenstoffatomen.

In einer bevorzugten Ausführungsform des erfindungsgemäßen photographischen Materials ist der Gelbkuppler in der bzw. jeder Silberhalogenidemulsionsschicht ein Pivaloylkuppler der Formel (1), worin R₂ Wasserstoff ist. Der DIR-Kuppler ist ein Pivaloylkuppler der Formel (3), worin R₂₂ entweder ein Alkylthiotriazol der Formel (5) oder 1-Phenyl-5-mercaptotetrazol darstellt.

Besonders geeignete, im erfindungsgemäßen photographischen Material verwendbare, reaktive Blaugrünkuppler sind Naphthol-Blaugrünkuppler der allgemeinen Formel worin R₄ Wasserstoff, Halogen oder Alkoxy, L eine Brückengruppe ist und BAL die oben angegebene Bedeutung hat.

Als Halogen ist R₄ vorzugsweise Chlor oder Brom. Geeignete Alkoxygruppierungen R₄ sind Methoxy und Äthoxy. Bevorzugte Brückengruppen L entsprechen der Formel -COCHR₃₂-, worin R₃₂ für Wasserstoff oder Niederalkyl steht.

Beispiele für Naphthol-Blaugrünkuppler der Formel (8) finden sich in der britischen Patentschrift 1 543 040.

Beispiele für nützliche, weniger reaktionsfähige, im erfindungsgemäßen photographischen Material zu verwendende Blaugrünkuppler sind beispielsweise in der deutschen Patentschrift 1 137 311 angegeben.

Als weniger reaktionsfähige Blaugrünkuppler werden jedoch solche bevorzugt, die beim Kuppeln einen Farbstoff liefern, dessen Absorptionsmaximum unterhalb 700 nm liegt. Deshalb wird vorzugsweise nicht ein Naphthol-Kuppler, sondern ein Phenol-Blaugrünkuppler verwendet.

Eine geeignete Klasse von zweckmäßigen Phenol-Blaugrünkupplern umfaßt solche der allgemeinen Formel worin R₆ Wasserstoff oder Halogen ist, R₇ und R₈ je Wasserstoff, Halogen oder Alkyl mit 1 bis 4 Kohlenstoffatomen sind, Rg Wasserstoff oder Alkyl mit 1 bis 4 Kohlenstoffatomen ist und R₁ und R₁₁ je Alkyl mit 5 bis 10 Kohlenstoffatomen bedeuten.

Als Halogen ist R₆ vorzugsweise Chlor oder Brom. Bevorzugte Alkylgruppen für die Reste R₇, R₈ und R₉ sind Methyl, Äthyl, Propyl und Butyl. Als Alkylgruppen R1 und R₁₁ eignen sich Pentyl, Hexyl, Heptyl, Octyl, Nonyl, Decyl und die entsprechenden Isomeren.

Zahlreiche Purpurkuppler sind bei dem erfindungsgemäßen photographischen Material verwendbar. Beispielefür solche Purpurkupplersind in der US-Patentschrift 2 908 573 und in den britischen Patentschriften 680 488 und 1 129 333 beschrieben.

Besonders eignen sich solche Purpurkuppler, die in der britischen Patentschrift 865 721 beschrieben sind und die den allgemeinen Formeln und entsprechen, worin R Wasserstoff oder eine Carbonsäureacylgruppe R'-CO-, wobei R' Alkyl mit 1 bis 4 Kohlenstoffatomen bedeutet, R₂ eine Carbonsäureacylgruppe R'-CO- und R₃ Wasserstoff, Alkyl mit 1 bis 4 Kohlenstoffatomen oder gegebenenfalls substituiertes Phenyl ist, und BAL die oben angegebene Bedeutung hat.

Vorzugsweise ist R' Methyl oder Äthyl. Für R₃ als Alkyl mit 1 bis 4 Kohlenstoffatomen werden Methyl, Äthyl und Butyl bevorzugt. Bedeutet R₃ substituiertes Phenyl, so kommen Chlor, Methoxy, Äthoxy oder Methyl als Substituenten an der Phenylgruppe in Betracht.

Vorzugsweise liegen sämtliche Farbkuppler in der (den) Silberhalogenidemulsionsschicht(en) als Öldispersion vor. Die Kuppler können in einer einzigen Öldispersion hergestellt und zugesetzt oder als getrennte Öldispersionen zugesetzt werden.

Das erfindungsgemäße photographische Material läßt sich auf jeden der üblichen transparenten Filmträger, einschließlich Cellulosetriacetat, Celluloseacetat-butyrat und substriertem und orientiertem Polyäthylenterephthalat, gießen.

Vorzugsweise wird als Silberhalogenid ein Silberbromoiodid mit einem Halogenidverhältnis von 1,5 bis 10% Jodid auf Bromid verwendet.

Vorzugsweise ist das Silberhalogenid panchromatisch sensibilisiert, wobei man sowohl mindestens einen optisch grünsensibilisierenden Farbstoff als auch mindestens einen optisch rotsensibilisierenden Farbstoff verwendet.

Gegebenenfalls wird die Silberhalogenidemulsion mit Schwefel- und/oder Goldsensibilisatoren sowie mit Polyäthylenoxydverbindungen oder mit anderen chemischen Sensibilisierungsmitteln, wie sie zur Sensibilisierung von hochempfindlichen Kamerafilmemulsionen verwendet werden, chemisch sensibilisiert.

Gegebenenfalls wird die Silberhalogenidemulsion durch Gegenwart von Stabilisatorverbindungen, wie sie zur Stabilisierung solcher Emulsionen verwendet werden, z. B. Tetraazaindenverbindungen und Mercaptotriazolverbindungen, stabilisiert.

Das Bindemittel für die Silberhalogenidkristalle in der Silberhalogenidemulsion ist vorzugsweise Gelatine. Jedoch können aber sogenannte Gelatinestreckmittel wie Acrylamide und Polyvinylalkohol vorhanden sein. Ferner können Latexpolymere wie solche, die sich von Acryl- und Methacrylsäurealkylestern ableiten, vorliegen.

Das Bindemittel läßt sich mit irgendeinem der wohlbekannten Bindemittel für hydrophile Kolloide, wie Formaldehyd, Glyoxal und Triazinderivate, härten.

Die Erfindung sei anhand des nachfolgenden Beispiels erläutert.

### Beispiel

### Verwendete Kuppler

### (I) Gelbkuppler der Formel

5-(γ-[2,4-Bis-(1,1-dimethylpropyl)-phenoxy]-butyramido}-2-chlor-α-[5-isopropyl-2-(4-tolylsul- f0nylimin0)-d4-1,3,4-thiadiazolinyl-3]-α-pivaloylacetanilid,

### (II) Purpurkuppler der Formel

3-{3-[(2,4-Bis-[1,1-dimethylpropyl]-phenoxy)-acetamido]-benzamido}-1-(2,4.6-trichlorphenyl)-2-pyrazolinon-(5),

### (III) aktiver Blaugrünkuppler der Formel

2-{5-[(2,4-Bis-(1,1-dimethylpropyl)-phenoxy)-phenoxy)-acetamido]-2-chlorphenyl-carbamoyl}- naphthol-(1),

### (IV) weniger reaktionsfähiger Blaugrünkuppler der Formel

6-{α-[2,4-Bis-( 1,1-dimethylpropyl)-phenoxy]-butyramido}-2,4-dichlor-3-methylphenol,

### (V) gelber DIR-Kuppler der Formel

5-(γ-[2,4-Bis-( 1,1 -dimethylpropyl)-phenoxy]-butyramido)-2-chlor -α-(3 hexylthio-1,2,4-triazolyl-1 )-a-pivaloylacetanilid, (der Triazolylrest läßt sich auch in der isomeren Form schreiben), und

### (VI) Blaugrünkuppler der Formel

2-{4-[2,4-Bis-(1,1 -dimethyipropyl)-phenoxy]-butylcarbamoyl}-naphthol-(1).

Die verwendete Silberhalogenidemulsion ist mit 0,15 mg des Farbstoffs der folgenden Formel panchromatisch sensibilisiert: Anhydro-(3-äthyl-2-benzothiazol)-[3-(3-sulfopropyl)-2-benzothiazol] β-methyltrimethincyaninhydroxyd.

Das Empfindlichkeitsmaximum dieses Farbstoffs liegt bei 580 bis 620 nm.

### Beispiel 1

In eine 70 mg Gelatine und 70 mg Silber enthaltende, panchromatisch sensibilisierte Silberhalogenidemulsion werden 26,4 mg Gelbkuppler (I), 8,8 mg Purpurkuppler (II), 2,2 mg aktivem Blaugrünkuppler (III), 6,6 mg weniger reaktionsfähigem Blaugrünkuppler (IV) und 1,2 mg gelbem DIR-Kuppler (V) eingearbeitet. Die Kuppler werden als Öldispersion zugesetzt, welche folgende Zusammensetzung besitzt:

Das Gemisch wird mit Hilfe einer Kolloidmühle dispergiert.

Die Dispersion wird unter Rühren von Hand bei 40°C der wäßrigen Emulsion zugesetzt. Das Gemisch wird auf herkömmliche Weise auf einen Celluloseacetatträger gegossen und nach dem Erstarren getrocknet. Die Mengenangaben beziehen sich auf 1 dm² Trägerfläche.

Über dieses Material (Material A) wird eine schützende Gelatinedeckschicht gegossen.

Ein zweites Material (Material B) wird wie oben hergestellt, jedoch unter Ersatz der 2,2 mg aktiven Blaugrünkupplers (III) durch 2,2 mg weniger reaktionsfähigen Blaugrünkupplers (IV).

Nach Belichtung hinter einem stufenlosen Keil wird das Material bei 37,8°C wie folgt behandelt:

Die sensitometrischen Eigenschaften der verarbeiteten Filmkeile werden mittels einesAbtastsensitometers bestimmt, welches so geeicht ist, daß es wie Schwarzweißkopierpapier anspricht.

### Ergebnisse

Die Tabelle zeigt, daß bei Anwendung des erfindungsgemäßen photographischen Materials eine starke Abnahme des Kopierschleiers und eine vorteilhafte Zunahme des Kopierkontrasts mit nur einer geringen Verminderung der Schwellenempfindlichkeit erzielt wird.

### Test der Kuppleraktivität

Man stellt ein Gemisch der öldispergierten, einen gelben Farbstoff erzeugenden Kuppler (I) und (V) im Gewichtsverhältnis 25 : 1,5 her. 26,5-mg-Proben werden jeweils mit 11 -mg-Proben des zu prüfenden Kupplers versetzt. Ein Bezugsmuster wird durch Zugabe von 11 mg weniger reaktionsfähigem Blaugrünkuppler (IV) zu einer 26,5-ml-Probe von (I) und (V) hergestellt.

Das Gemisch wird jeweils in so viel Silberhalogenidemulsion nach Beispiel 1 dispergiert, daß 65 mg Silber vorliegen, und auf eine 1 dm² Glasplatte gegossen.

Die Platten werden unter einem Keil belichtet und auf übliche Weise verarbeitet. Die Blaudichten werden mittels eines für rotes Licht unempfindlichen Densitometers bestimmt. Bevorzugt werden solche aktive Kuppler, die eine Abnahme des gelben Schleiers um mindestens 50 % ergeben. Bei den untenstehenden Ergebnissen ist der Blaugrünkuppler (VI) aktiver als die Kontrolle, ergibt jedoch eine ungenügende Abnahme der Dichte. Das den Kuppler (111) enthaltende Gemisch erweist sich als aktiver und gehört dem nach der vorliegenden Erfindung bevorzugten Typus an.

## Patentansprüche

1. Photographisches Silberhalogenidmaterial, das in einer Silberhalogenidemulsionsschicht einen Gelbkuppler und gegebenenfalls einen Blaugrünkuppler enthält, zur Herstellung eines monochromatischen Farbbilds nach einem Chromogenverfahren, dadurch gekennzeichnet, daß das Material in mindestens einer Silberhalogenidemulsionsschicht einen Farbkuppler, der mit oxydiertem Farbentwickler vom Typ eines primären aromatischen Amins unter Bildung eines gelblichen Farbstoffs, der Licht im Bereich von 350 bis 560 nm absorbiert, kuppelt, einen reaktionsfähigeren Kuppler, der mit oxydiertem Farbentwickler vom Typ eines primären Amins unter Bildung eines Farbstoffs reagiert, dessen Absorption vorwiegend oberhalb 560 nm liegt, sowie gegebenenfalls weitere Farbkuppler enthält, wobei das Verhältnis des einen gelblichen Farbstoff erzeugenden Kupplers zum reaktionsfähigeren Kuppler, in Gewichtsteilen ausgedrückt, 10 : 0,1 bis 10 : 2,0 beträgt.

2. Photographisches Material nach Anspruch 1, dadurch gekennzeichnet, daß als reaktionsfähigere Kupplerverbindung ein aktiver Blaugrünkuppler vorliegt.

3. Photographisches Material nach Anspruch 2, dadurch gekennzeichnet, daß als aktiver Blaugrünkuppler ein Blaugrünkuppler der allgemeinen Formel vorliegt, worin R₄ Wasserstoff, Halogen oder Alkoxy, Leine Brückengruppe und BAL eine Ballastgruppe darstellt.

4. Photographisches Material nach Anspruch 1, dadurch gekennzeichnet, daß der Farbkuppler, der mit dem oxydierten Farbentwickler vom Typ eines primären aromatischen Amins unter Bildung eines gelblichen Farbstoffs kuppelt, ein Pivaloylacetanilid-Gelbkuppler der allgemeinen Formel oder ein Benzoylacetanilid-Gelbkuppler der allgemeinen Formel ist, worin R₁ ein Substituent, n 0, 1 oder 2, R₂ Wasserstoff oder eine Abgangsgruppe und BAL eine Ballastgruppe ist, wobei m eine ganze Zahl von 1 bis 5 ist.

5. Photographisches Material nach einem der Ansprüche 1 bis 4, dadurch gekennzeichnet, daß es ferner in mindestens einer Silberhalogenidschicht einen weiteren Kuppler bzw. ein Kupplergemisch enthält.

6. Photographisches Material nach Anspruch 5, dadurch gekennzeichnet, daß als weiterer Kuppler ein weniger reaktionsfähiger Blaugrünkuppler vorliegt.

7. Photographisches Material nach Anspruch 6, dadurch gekennzeichnet, daß derweniger reaktionsfähige Blaugrünkuppler ein Phenol-Blaugrünkuppler der allgemeinen Formel ist, worin R₆ Wasserstoff oder Halogen ist, R₇ und R₈ je Wasserstoff, Halogen oder Alkyl mit 1 bis 4 Kohlenstoffatomen und R₉ Wasserstoff oder Alkyl mit 1 bis4 Kohlenstoffatomen ist und R₁₀ und R₁₁ je Alkyl mit 5 bis 10 Kohlenstoffatomen sind.

8. Photographisches Material nach einem der Ansprüche 1 bis 7, dadurch gekennzeichnet, daß 10 Teile des einen gelblichen Farbstoff erzeugenden Kupplers, 0,1 bis 2,0 Teile des aktiven Blaugrünkupplers und 2 bis 4 Teile des weniger reaktionsfähigen Blaugrünkupplers vorliegen.

9. Photographisches Material nach einem der Ansprüche 5 bis 8, dadurch gekennzeichnet, daß als zusätzlicher Farbkuppler ein Purpurkuppler vorliegt.

10. Photographisches Material nach Anspruch 9, dadurch gekennzeichnet, daß der zusätzliche Purpurkuppler eine Verbindung der allgemeinen Formeln oder ist, worin R Wasserstoff oder eine Carbonsäurebacylgruppe der Formel R'-CO-, wobei R' Alkyl mit 1 bis 4 Kohlenstoffatomen bedeutet, R₂ eine Carbonsäureacylgruppe derselben Formel, R₃ Wasserstoff, Alkyl mit 1 bis 4 Kohlenstoffatomen oder gegebenenfalls substituiertes Phenyl und BAL ein Dialkylphenoxyrest ist, wobei die Alkylreste jeweils mindestens 5 Kohlenstoffatome enthalten.

11. Photographisches Material nach einem der Ansprüche 9 oder 10, dadurch gekennzeichnet, daß 10 Teile des einen gelblichen Farbstoff erzeugenden Kupplers, 0,1 bis 2,0 Teile des aktiven Blaugrünkupplers, 2 bis 4 Teile des weniger reaktionsfähigen Blaugrünkupplers und 2 bis 4 Teile des Purpurkupplers vorliegen.

12. Photographisches Material nach einem der Ansprüche 5 bis 11, dadurch gekennzeichnet, daß als weiterer zusätzlicher Farbkuppler ein DIR-Kuppler vorliegt.

13. Photographisches Material nach Anspruch 12, dadurch gekennzeichnet, daß der gelbe DIR-Kuppler ein Farbkuppler der allgemeinen Formeln ist, worin R₁ ein Substituent, n 0, 1 oder 2, R₂₂ eine DI-Verbindung und BAL eine Ballastgruppe ist, wobei m eine ganze Zahl von 1 bis 5 ist.

14. Photographisches Material nach einem der Ansprüche 1 bis 13, dadurch gekennzeichnet, daß 10 Teile des einen gelblichen Farbstoff erzeugenden Kupplers, 0,5 bis 1,5 Teile des aktiven Blaugrünkupplers, 2 bis 4 Teile des weniger reaktionsfähigen Blaugrünkupplers, 2 bis 4 Teile Purpurkuppler und 0,1 bis 1,0, vorzugsweise 0,1 bis 0,4 Teile des DIR-Kupplers vorliegen.

15. Photographisches Material nach Anspruch 14, dadurch gekennzeichnet, daß der einen gelblichen Farbstoff erzeugende Kuppler ein Pivaloylkuppler der Formel und als DIR-Kuppler ein Pivaloylkuppler der Formel vorliegen, worin R, ein Substituent, n 0, 1 oder und BAL eine Ballastgruppe ist, wobei m eine ganze Zahl von 1 bis 5 ist, und R₂₃ ein Alkylthiotetrazol oder 1-Phenyl-5-mercaptotetrazol bedeutet.

16. Photographisches Material nach einem der Ansprüche 1 bis 15, dadurch gekennzeichnet, daß es zwei Silberhalogenidemulsionsschichten enthält, welche beide den einen gelblichen Farbstoff erzeugenden Kuppler und den reaktionsfähigeren Kuppler sowie gegebenenfalls weitere Farbkuppler nach einem der Ansprüche 11 bis 14 enthalten.

17. Verfahren zur Herstellung eines monochromatischen Farbbilds durch bildweise Belichtung eines photographischen Silberhalogenidmaterials, Entwicklung des belichteten Materials mit einer einen Farbentwickler vom Typ eines primären aromatischen Amins enthaltenden Farbentwicklungslösung und Bleichung des so entstandenen Silberbilds zu einem monochromatischen Farbbild, dadurch gekennzeichnet, daß man als photographisches Silberhalogenidmaterial ein Material nach einem der Ansprüche 1 bis 16 verwendet.

## Claims

1. Photographic silver halide material containing in a silver halide emulsion layer a yellow coupler, and optionally a cyan coupler, for preparing a monochromatic dye image by a chromogenic process, which material comprises in at least one silver halide emulsion layer a colour coupler which couples with oxidized colour developer of the aromatic primary amine type to produce a yellowish dye which absorbs light in the range from 350 to 560 nm, a more reactive coupler compound which reacts with oxidized developer of the primary amino type to produce a dye of which the absorption is predominantly above 560 nm, and optionally further colour couplers, the ratio, expressed in parts by weight, of coupler which produces a yellowish dye to more reactive coupler being from 10 : 0.1 to 10 : 2.0.

2. Photographic material according to claim 1, wherein the more reactive coupler compound is an active cyan coupler.

3. Photographic material according to claim 2, wherein the active cyan coupler is one of the general formula wherein R₄ is hydrogen, halogen or alkoxy, L is a linking group and BAL is a ballasting group.

4. Photographic material according to claim 1, wherein the colour coupler which couples with oxidized colour developer of the aromatic primary amine type to produce a yellowish dye is a pivaloyl acetanilide yellow coupler of the general formula or a benzoyl acetanilide yellow coupler of the general formula in which formulae R₁ is a substituent and n is 0, 1 or 2, R₂ is hydrogen or a leaving group, BAL' is a ballasting group and m is an integer from 1 to 5.

5. Photographic material according to any one of claims 1 to 4, which also comprises in at least one silver halide layer a further coupler or a mixture of couplers.

6. Photographic material according to claim 5, wherein the further coupler is a less reactive cyan colour coupler.

7. Photographic material according to claim 6, wherein the less reactive cyan colour coupler is a phenolic cyan colour coupler of the general formula wherein R₆ is hydrogen or halogen, R₇ and R₈ are each hydrogen, or halogen or alkyl containing 1 to 4 carbon atoms, Rg is hydrogen or alkyl containing 1 to 4 carbon atoms and R₁₀ and R_{"} are each alkyl containing 5 to 10 carbon atoms.

8. Photographic material according to any one of claims 1 to 7, which contains 10 parts of coupler which produces a yellowish dye, 0.1 to 2.0 parts of active cyan coupler and 2 to 4 parts of less reactive cyan coupler.

9. Photographic material according to any one of claims 5 to 8, wherein the additional colour coupler is a magenta coupler.

10. Photographic material according to claim 9, wherein the additional magenta coupler is a compound of the general formula or in which formulae R is hydrogen or a carboxylic acyl group of the formula R'-CO-, wherein R' is alkyl containing 1 to 4 carbon atoms, R₂ is a carboxylic acyl group of the same formula, R₃ is hydrogen, alkyl containing 1 to 4 carbon atoms, phenyl or substituted phenyl and BAL is a dialkylphenoxy radical, each of the alkyl moieties containing at least 5 carbon atoms.

11. Photographic material according to either claim 9 or claim 10, which contains 10 parts of coupler which produces a yellowish dye, 0.1 to 2.0 parts of active cyan coupler, 2 to 4 parts of less reactive cyan coupler and 2 to 4 parts of magenta coupler.

12. Photographic material according to any one of claims 5 to 11, wherein the further additional colour coupler is a DIR coupler.

13. Photographic material according to claim 12, wherein the yellow DIR coupler is a colour coupler of the general formula in which formulae R₁ is a substituent, n is 0, 1 or 2, R₂₂ is a DI compound and BAL is a ballasting group and m is an integer from 1 to 5.

14. Photographic material according to any one of claims 1 to 13, which contains 10 parts of coupler which produces a yellowish dye, 0.5 to 1.5 parts of active cyan coupler, 2 to 4 parts of less reactive cyan coupler, 2 to 4 parts of magenta coupler and 0.1 to 1.0, preferably 0.1 to 0.4 parts, of DIR coupler.

15. Photographic material according to claim 14, wherein the coupler which produces a yellowish dye is a pivaloyl coupler of the formula and the DIR coupler is a pivaloyl coupler of the formula in which formulae R, is a substituent, n is 0, 1 or 2 and BAL is a ballasting group, m is an integerfrom 1 to 5 and R₂₃ is an alkylthiotetrazole or 1-phenyl-5-mercaptotetrazole.

16. Photographic material according to any one of claims 1 to 15, which comprises two silver halide emulsion layers, each of which layers contains the coupler which produces a yellowish dye and the more reactive coupler, and optionally further colour couplers, as claimed in any one of claims 11 to 14.

17. A process for the preparation of a monochromatic dye image which comprises exposing imagewise a photographic silver halide material, developing the exposed material with a colour developing solution containing a colour developer of the aromatic primary amine type and bleaching the silver image so obtained to give a monochromatic dye image, wherein the photographic silver halide material employed is a material as claimed in any one of claims 1 to 1 6.

## Revendications

1. Matériau photographique à base d'halogénure d'argent qui contient, dans une couche d'émulsion à l'halogénure d'argent, un copulant jaune et, le cas échéant, un copulant bleu-vert, pour la production d'une image en couleurs monochromatique suivant un procédé chromogène, caractérisé par le fait que le matériau comporte, dans au moins une couche d'émulsion à l'halogénure d'argent, un copulant coloré qui se combine avec un révélateur chromogène oxydé du type amine primaire aromatique, pour former un colorant jaune qui absorbe la lumière dans la région de 350 à 560 nm, un copulant plus réactif qui réagit avec un révélateur chromogène oxydé du type amine primaire pour former un colorant dont l'absorption se situe principalement au-delà de 560 nm, ainsi que, le cas échéant, un autre copulant coloré, et dans lequel le rapport du copulant formant un colorant jaune au copulant plus réactif, exprimé en parties en poids, est de 10 : 0,1 à 10 : 2,0.

2. Matériau photographique selon la revendication 1, caractérisé par le fait que, en tant que composé copulant plus réactif est présent un copulant actif bleu-vert.

3. Matériau photographique selon la revendication 2, caractérisé par le fait que, en tant que copulant actif bleu-vert, est présent un copulant bleu-vert de formule générale: dans laquelle R₄ représente un atome d'hydrogène, un halogène ou un groupe alcoxy; L représente un groupe pontal, et BAL représente un groupe inerte.

4. Matériau photographique selon la revendication 1, caractérisé par le fait que le copulant coloré qui se combine avec le révélateur chromogène oxydé du type amine primaire aromatique pour former un colorant jaune est un copulant jaune pivaloylacétanilide de formule générale: ou bien un copulant jaune benzoylacétanilide de formule générale: dans lesquelles R₁ représente un substituant; n = 0,1 ou 2; R₂ représente un atome d'hydrogène ou un groupe séparable, et BAL représente un groupe inerte, m étant un nombre entier compris entre 1 et 5.

5. Matériau photographique selon l'une des revendications 1 à 4, caractérisé par le fait qu'il contient en outre, dans au moins une couche d'halogénure d'argent, un copulant ou un mélange de copulants supplémentaires.

6. Matériau photographique selon la revendication 5, caractérisé par le fait que, en tant que copulant supplémentaire, est présent un copulant bleu-vert moins réactif.

7. Matériau photographique selon la revendication 6, caractérisé par le fait que le copulant bleu-vert moins réactif est un copulant bleu-vert phénolique de formule générale dans laquelle R₆ représente un atome d'hydrogène ou un halogène; R₇ et R₈ représente chacun un atome d'hydrogène, un halogène ou un groupe alkyle contenant de 1 à 4 atomes de carbone; Rg représente un atome d'hydrogène ou un groupe alkyle contenant de 1 à 4 atomes de carbone; R₁₀ et R₁₁ représent chacun un groupe alkyle contenant de 5 à 10 atomes de carbone.

8. Matériau photographique selon l'une des revendications 1 à 7, caractérisé par le fait qu'il contient 10 parties du copulant engendrant un colorant jaune, de 0,1 à 2,0 parties du copulant actif bleu-vert, et de 2 à 4 parties du copulant bleu-vert moins réactif.

9. Matériau photographique selon l'une des revendication 5 à 8, caractérisé par le fait que en tant que copulant coloré supplémentaire est présent un copulant pourpre.

10. Matériau photographique selon la revendication 9, caractérisé par le fait que le copulant pourpre supplémentaire est un composé de formules générales: ou dans lequelles R représente un atome d'hydrogène ou un groupe acyl-carboxylique de formule R'-CO-, ou R' représente un groupe alkyle comportant de 1 à 4 atomes de carbone; R₂ représente un groupe acyl-carboxylique de même formule; R₃ représente un atome d'hydrogène, un groupe alkyle contenant de 1 à 4 atomes de carbone ou un groupe phényle éventuellement substitué; et BAL représente un résidu dialkyl-phénoxy dont les résidus alkyle comportent chacun au moins 5 atomes de carbone.

11. Matériau photographique selon l'une des revendications 9 et 10, caractérisé par le fait qu'il contient 10 parties du copulant engendrant un colorant jaune, de 0,1 à 2,0 parties du copulant actif bleu-vert, de 2 à 4 parties du copulant bleu-vert moins réactif, et de 2 à 4 parties du copulant pourpre.

12. Matériau photographique selon l'une des revendications 5 à 11, caractérisé par le fait que en tant qu'un autre copulant coloré supplémentaire, est présent un copulant DIR.

13. Matériau photographique selon la revendication 12, caractérisé par le fait que le copulant jaune DIR est un copulant coloré de formules générales dans lesquelles R, représente un substituant; n = 0,1 ou 2; R₂₂ représente un composé DI, et BAL représente un groupe inerte, m étant un nombre entier compris entre 1 et 5.

14. Matériau photographique selon l'une des revendications 1 à 13, caractérisé par le fait qu'il contient 10 parties du copulant engendrant un colorant jaune, de 0,5 à 1,5 partie du copulant actif bleu-vert, de 2 à 4 parties du copulant bleu-vert moins réactif, de 2 à 4 parties du copulant pourpre, et de 0,1 à 1,0 partie, préférablement de 0,1 à 0,4 du copulant DIR.

15. Matériau photographique selon la revendication 14, caractérisé par le fait qu'il comporte le copulant engendrant un colorant jaune, un copulant pivaloyle de formule: et, à titre de copulant DIR, un copulant pivaloyle de formule: dans lesquelles R, représente un substituant; n = 0,1 ou 2, et BAL représente un groupe inerte; m étant un nombre entier compris entre 1 et 5, et R₂₃ représente un groupe alkylthiotétrazole ou bien 1-phényl-5-mercaptotétrazole.

16. Matériau photographique selon l'une des revendications 1 à 15, caractérisé par le fait qu'il comporte deux couches d'émulsion à l'halogénure d'argent qui contiennent chacune le copulant engendrant un colorant jaune et le copulant plus réactif ainsi que, le cas échéant, un copulant coloré supplémentaire selon l'une des revendications 11 à 14.

17. Procédé pour la production d'une image en couleurs monochromatique par exposition selon une image d'un matériau photographique à base d'halogénure d'argent, développement du matériau exposé avec une solution de développement chromogène contenant un révélateur chromogène du type amine primaire aromatique et décoloration de l'image argentique résultante pour obtenir une image en courants monochromatique, caractérisé par le fait que l'on utilise comme matériau photographique à base d'halogène d'argent un matériau décrit selon l'une des revendications 1 à 16.
